# EUROPÄISCHE PATENTSCHRIFT

(11) **EP 0 292 061 B1**
(45) Veröffentlichungstag und Bekanntmachung des Hinweises auf die Patenterteilung: **06.03.1991**
(21) Anmeldenummer: 88200969.9
(22) Anmeldetag: 14.05.1988
(51) Int. Cl.: C22C 38/42, C22C 38/44

(54) **Korrosionsbeständige Legierung**
Corrosion-resistant alloy
Alliage résistant à la corrosion

(30) Priorität: 19.05.1987 DE 3716665
(43) Veröffentlichungstag der Anmeldung: 23.11.1988
(73) Patentinhaber: VDM Nickel-Technologie Aktiengesellschaft, D-6000 Frankfurt am Main (DE)
(72) Erfinder: Rockel, Manfred, Dr., D-6382 Friedrichsdorf (DE); Wallis, Ernst, D-6236 Eschborn (DE); Köhler, Michael, Dr., D-6370 Oberursel (DE); Heubner, Ulrich, Dr., D-5980 Werdohl (DE); Kirchheiner, Rolf, D-5860 Iserlohn (DE)
(74) Vertreter: Cohausz & Florack Patentanwälte

(56) Entgegenhaltungen:
- DE-B- 1 950 932
- US-A- 3 044 871
- US-A- 4 201 575

## Beschreibung

Die Erfindung bezieht sich auf eine modifizierte Legierung gemäß Werkstoff Nr. 1.4563 sowie deren Verwendung.

Diese bekannte Legierung weist folgende Zusammensetzung auf:

Diese Legierung ist entwickelt worden, um einen Werkstoff zur Verfügung stellen zu können, der insbesondere gegenüber technischer Phosphorsäuren korrosionsbeständig ist.

Der Erfindung liegt die Aufgabe zugrunde, diese bekannte Legierung in ihren Korrosionseigenschaften noch weiter zu verbessern, ohne daß andere Eigenschaften negativ beeinflußt werden.

Dieses Ziel konnte überraschenderweise durch die Merkude des Anspruchs 1 erreicht werden, indem man den Molybdängehalt auf 6 bis 7% anhebt und außerdem für einen Stickstoffzusatz von 0,10 bis 0,25% sorgt. Durch den erhöhten Molybdängehalt wird die Beständigkeit gegenüber Lochfraß- und Spaltkorrosion in chloridhaltigen Medien deutlich verbessert, während der Stickstoffgehalt das austenitische Gefüge stabilisiert und dessen Neigung zur Ausscheidung von TCP-Phasen herabsetzt.

Besonders vorteilhafte Ergebnisse werden erzielt, wenn der Stockstoffgehalt im Bereich 0,14 bis 0,22% liegt, vorzugsweise bei 0,16 bis 0,20% bzw. bei 0,18%.

Die Legierung wird vorteilhafterweise verwendet als Werkstoff zur Herstellung von Bauteilen, die einer oder mehreren der folgenden Bedingungen genügen müssen:
a) In technischer Phosphorsäure mit einer Chloridionenkonzentration bis zu 1000 ppm soll die Abtragungsrate bei 100°C weniger als 0,20 mm/a betragen.
b) In wäßrigen neutralen Medien mit einer Chloridionenkonzentration in der Größenordnung von 20.000 ppm soll das Lochfraßpotential bei 75°C mindestens 1000 mV_{H} und bei 90°C mindestens 800 mV_{H} betragen.
c) In sauren Medien mit einer Chloridionenkonzentration von 50.000 ppm und mehr, wie z.B. in einer FeCl₃-Lösung, soll eine kritische Lochfraßtemperatur von mindestens 80°C und eine kritische Spaltkorrosionstemperatur von mindestens 50°C vorhanden sein.
d) Unter den Bedingungen gemäß ASTM G 28, Practice A, soll Beständigkeit gegen interkristalline Korrosion vorhanden sein.
e) Unter den Bedingungen gemäß ASTM G 28, Practice B, eine Abtragungsrate von weniger als 0,5 mm/a aufweisen müssen.
f) Unter den Bedingungen eines aggressiven Sauergas-Tests frei von Spannungsriß- und Lochfraßkorrosion sein müssen.

Weitere Einzelheiten und Vorteile des Erfindungsgedankens werden anhand der nachfolgenden Tabellen und Diagramme näher erläutert.

Tabelle 1 enthält Angaben zu der chemischen Zusammensetzung von 5 mal 2 Proben, die den nachfolgend beschriebenen Prüfungen unterzogen worden sind. Die Proben 11 und 12 sind Beispiele der erfindungsgemäßen Legierung, während die Proben 21 und 22 sich auf die Ausgangslegierung beziehen, die weniger Molybdän und keinen Stickstoff enthält. Außerdem sind in der Tabelle je 2 Proben von 3 weiteren Versuchslegierungen aufgeführt. Im folgenden wird zur Kennzeichnung der 5 verschiedenen Legierungen jeweils nur die erste Ziffer der Probennummer benutzt.

In Fig. 1 sind die gegen die Normal-Wasserstoff-Elektrode gemessenen Lochfraßpotentiale von 4 untersuchten Legierungen über der Prüftemperatur aufgetragen. Mit einem Blick ist zu erkennen, daß die erfindungsgemäße Legierung allen anderen Legierungen im Temperaturbereich oberhalb von 60°C deutlich überlegen ist. Die Werte wurden in belüftetem künstlichen Meerwasser potentiostatisch bestimmt. Außerdem ist unten noch das Redoxpotential (R) des Prüfmediums eingetragen.

Tabelle 2 enthält Angaben zu verschiedenen Eigenschaften der 5 vergleichend untersuchten Legierungen. In Spalte 1 sind die Legierungen mit 1 bis 5 bezeichnet. Spalte 2 bezieht sich auf die kritische Spaltkorrosionstemperatur, Spalte 3 auf die kritische Lochfraßtemperatur, jeweils in 6%iger FeCl₃-Lösung. Spalte 4 enthält Werte für die Korrosionsraten in technischer Phosphorsäure (H₃PO₄, 72%). In Spalte 5 sind die Abtragungsraten bei Bedingungen gemäß ASTM G 28, Practice B, angegeben. In Spalte 6 sind schließlich Angaben für die Sensibilisierungszeit im Hinblick auf die Beständigkeit gegen interkristalline Korrosion aufgeführt, wobei jeweils Bereiche angegeben sind, weil insoweit mit starken Schwankungen gerechnet werden muß.

Die kritischen Spaltkorrosions- und Lochfraßtemperaturen liegen bei der erfindungsgemäßen Legierung deutlich höher als bei der Ausgangslegierung. Es werden Temperaturen erreicht, die bisher nur von dem wesentlich höher legierten Werkstoff Nr. 5 erreicht worden sind. Die Korrosionsraten in technischer Phosphorsäure liegen im Bereich der für diese Zwecke konzipierten Vergleichslegierung Nr. 2. Damit ist auch hier das gesteckte Ziel erreicht, nämlich einen Werkstoff zu schaffen, bei dem die Verbesserung einiger Eigenschaften nicht zu Lasten anderer Eigenschaften geht. Die Abtragungsrate gemäß Spalte 5 ist bei dem erfindungsgemäßen Werkstoff um mehr als eine Zehnerpotenz kleiner als bei den Vergleichswerkstoffen. Dies ist besonders bemerkenswert, weil man bisher annahm, daß Molybdän nur die Beständigkeit eines Werkstoffs gegen Korrosion in reduzierenden Säuren verbessert. Offenbar ist die jetzt festgestellte deutliche Verbesserung auch in oxidierenden Säuren auf die kombinierte Wirkung des Molybdäns und des Chrom zurückzuführen.

Lediglich bei der Sensibilisierungszeit muß eine gewisse Verschlechterung der Werte hingenommen werden. Diese insbesondere für die Schweißbarkeit maßgebliche Eigenschaft ist aber in der Praxis nicht ernsthaft beeinträchtigt, da selbst der Werkstoff Nr. 3 mit einer Sensibilisierungszeit, die nur bei der Hälfte bzw. einem Drittel derjenigen der erfindungsgemäßen Legierung liegt, als gut schweißbar gilt. Zusammenfassend ist demnach festzustellen, daß mit der erfindungsgemäßen Legierung die im Vergleich zur Ausgangslegierung angestrebte Verbesserung des Eigenschaften beim Lochfraßpotential, bei der kritischen Spaltkorrosions- und Lochfraßtemperatur erreicht wurde, daß die Beständigkeit gegen technische Phosphorsäure sich nicht verschlechtert hat und daß lediglich mit einer Verkürzung der Sensibilisierungszeit hinsichtlich der IK-Beständigkeit gerechnet werden muß, womit jedoch keine Beeinträchtigung der Schweißbarkeit verbunden ist.

In Figur 2 sind die Abtragungsraten in Monochloressigsäure für drei verschiedene Werkstoffe gegenübergestellt, und zwar einmal für den Grundwerkstoff und einmal für geschweißtes Material. Der erfindungsgemäße Werkstoff 1 schneidet in allen Fällen besser ab als die Vergleichswerkstoffe 2 und 3.

Der Test nach ASTM G 28, Practice A, wird angewandt, um Werkstoffe auf ihre Beständigkeit gegen interkristalline Korrosion zu untersuchen. Er wird in einer siedenden Lösung mit 50% H₂SO₄ und 3,7% Fe₂(SO₄)₃ durchgeführt. Solche Bedingungen treten in der Praxis beispielsweise bei der Handhabung verunreinigter Schwefelsäuren auf.

Der Test nach ASTM G 28, Practice B, wird zur Feststellung des Korrosionsverhaltens von Werkstoffen in stark oxidierenden, metallionenhaltigen Säuren benutzt. Dabei wird eine siedende Lösung mit 23% H₂SO₄, 1,2% HCl, 1% FeCl₃ und 1% CuCl₂ angewandt. Damit werden Bedingungen simuliert, wie sie beispielsweise in Beizbetrieben auftreten.

Zum Nachprüfen der Beständigkeit gegenüber Spannungsrißkorrosion unter Bedingungen, wie sie in tiefen Bohrlöchern bei der Suche nach Erdgas und Erdöl auftreten können, sind Sauergas-Prüf-Tests entwickelt worden. Dabei werden die Materialproben beispielsweise in einer 25%igen NaCl-Lösung im Autoklaven 35 Tage bei 232°C, 50 bar CO₂, 10 bar H₂S und 10 bar H₂O in einer Dreieckbiegeprobe mit σ_{B}=0,95 × R_{PO,2} geprüft. Der erfindungsgemäße Werkstoff zeigte in einem solchen Test keine Schädigung durch Spannungsrißkorrosion und keine Lochfraßkorrosion.

## Patentansprüche

1. Legierung mit 30 bis 32% Nickel, 26 bis 28% Chrom, 0,5 bis 1,5% Kupfer, max. 2% Mangan, 6 bis 7% Molybdän und 0,10 bis 0,25% Stickstoff, max. 1,0% Silizium, max. 0,2% Aluminium, max. 0,03% Kohlenstoff, Rest Eisen, einschließlich unvermeidbarer Beimengungen.

2. Legierung nach Anspruch 1, dadurch gekennzeichnet, daß der Stickstoffgehalt 0,14 bis 0,22% beträgt.

3. Legierung nach Anspruch 1, dadurch gekennzeichnet, daß der Stickstoffgehalt 0,16 bis 0,20% beträgt.

4. Legierung nach Anspruch 1, dadurch gekennzeichnet, daß der Stickstoffgehalt etwa 0,18% beträgt.

5. Verwendung der Legierung nach den Ansprüchen 1 bis 4 als Werkstoff zur Herstellung von Bauteilen, die in wässrigen, neutralen oder sauren Medien mit hoher Chloridionenkonzentration eine gute Korrosionsbeständigkeit, insbesondere gegenüber Lochfraß- und/oder Spaltkorrosion aufweisen müssen.

6. Verwendung der Legierung nach den Ansprüchen 1 bis 4 als Werkstoff zur Herstellung von Bauteilen, die in technischer Phosphorsäure mit einer Chloridionenkonzentration bis zu 1000 ppm bei 100°C eine Abtragungsrate von weniger als 0,20 mm/a aufweisen müssen.

7. Verwendung der Legierung nach den Ansprüchen 1 bis 4 als Werkstoff zur Herstellung von Bauteilen, die in wässrigen neutralen Medien mit einer Chloridionenkonzentration in der Größenordnung von 20.000 ppm bei 75°C ein Lochfraßpotential von mindestens 1000 mV_{H} und bei 90°C von mindestens 800 mV_{H} aufweisen müssen.

8. Verwendung der Legierung nach den Ansprüchen 1 bis 4 als Werkstoff zur Herstellung von Bauteilen, die in sauren Medien mit einer Chloridionenkonzentration von 50.000 ppm und mehr, wie z.B. in einer FeCl₃-Lösung eine kritische Lochfraßtemperatur von mindestens 80°C und eine kritische Spaltkorrosionstemperatur von mindestens 50°C aufweisen müssen.

9. Verwendung der Legierung nach den Ansprüchen 1 bis 4 als Werkstoff zur Herstellung von Bauteilen, die unter den Bedingungen gemäß ASTM G 28, Practice A, gegenüber interkristalliner Korrosion beständig sein müssen.

10. Verwendung der Legierung nach den Ansprüchen 1 bis 4 als Werkstoff zur Herstellung von Bauteilen, die unter den Bedingungen gemäß ASTM G 28, Practice B, im lösungsgeglühten Zustand eine Abtragungsrate von weniger als 0,5 mm/a aufweisen müssen.

11. Verwendung der Legierung nach den Ansprüchen 1 bis 4 als Werkstoff zur Herstellung von Bauteilen, die unter den Bedingungen eines aggressiven Sauergas-Prüf-Tests frei von Spannungsriß- und Lochfraßkorrosion sein müssen.

## Claims

1. An alloy having 30 to 32% nickel, 26 to 28% chromium, 0.5 to 1.5% copper, max. 2% manganese, 6 to 7% molybdenum and 0.10 to 0.25% nitrogen, max. 1.0% silicon, max. 0.2% aluminium, max. 0.03% carbon, residue iron, including unavoidable admixtures.

2. An alloy according to claim 1, characterized in that the nitrogen content is 0.14 to 0.22%.

3. An alloy according to claim 1, characterized in that the nitrogen content is 0.16 to 0.20%.

4. An alloy according to claim 1, characterized in that the nitrogen content is approximately 0.18%.

5. Use of the alloy according to claims 1 to 4 as a material for making structural components which must have satisfactory resistance to corrosion, more particularly pitting and/or crevice corrosion in aqueous, neutral or acid media with a high chloride ion concentration.

6. Use of the alloy according to claims 1 to 4 as a material for making structural components which must have an abrasion rate of less than 0.20 mm/a in technical phosphoric acid with a chloride ion concentration of up to 1000 ppm at 100°C.

7. Use of the alloy according to claims 1 to 4 as a material for making structural components which must have a pitting potential of at least 1000 mV_{H} at 75°C and at least 800 mV_{H} at 90°C in aqueous neutral media with a chloride ion concentration of the order of magnitude of 20000 ppm.

8. Use of the alloy according to claims 1 to 4 as a material for making structural components which must have a critical pitting temperature of at least 80°C and a critical crevice corrosion temperature of at least 50°C in acid media with a chloride ion concentration of 50000 ppm and above such as, for example, an FeCl₃ solution.

9. Use of the alloy according to claims 1 to 4 as a material for making structural components which must be resistant to intercrystalline corrosion in the conditions set forth in ASTM G 28, Practice A.

10. Use of the alloy according to claims 1 to 4 as a material for making structural components which must have an abrasion rate of less than 0.5 mm/a in the solution-annealed state in the conditions set forth in ASTM G 28, Practice B.

11. Use of the alloy according to claims 1 to 4 as a material for making structural components which must be free from stress cracking and pitting corrosion in the conditions of an aggressive oxygen test.
Wording on Fig. 1 = pitting potential in mV_{H}.
Wording on Fig. 2 (top right) = days; (bottom left, left to right) = material No. 3 _ basic material _ welding material.

## Revendications

1. Alliage avec 30 à 32% de nickel, 26 à 28% de chrome, 0,5 à 1,5% de cuivre au maximum 2% de manganèse, 6 à 7% de molybdène et 0,10 à 0,25% d'azote au maximum 1,0% de silicium, au maximum 2,0% d'aluminium, au maximum 0,03% de carbone, le reste du fer y compris les impuretés inévitables.

2. Alliage selon la revendication 1, caractérisé en ce que la teneur en azote est égale à 0,14 à 0,22%

3. Alliage selon la revendication 1, caractérisé en ce que la teneur en azote est égale à 0,16 à 0,20%

4. Alliage selon la revendication 1, caractérisé en ce que la teneur en azote est égale à environ 0,18%.

5. Utilisation de l'alliage selon les revendications 1 à 4 comme matériau pour fabriquer des pièces détachées qui doivent présenter une bonne résistance à la corrosion, en particulier à la corrosion locale et/ou en fissures, dans des milieux aqueux, neutres ou acides, avec une concentration élevée en ions chlorure.

6. Utilisation de l'alliage selon les revendications 1 à 4 comme matériau pour fabriquer des pièces détachées qui doivent présenter un taux de dénudation de moins que 0,20 mm/a dans l'acide phosphorique technique avec une concentration en ions chlorure allant jusqu'à 1000 ppm à 100°C.

7. Utilisation de l'alliage selon les revendications 1 à 4 comme matériau pour fabriquer des pièces détachées qui doivent présenter un potentiel de corrosion locale d'au moins 1000 mV_{H} à 75°C et d'au moins 800 mV_{H} à 90°C dans des milieux aqueux neutres avec une concentration en ions chlorure d'un ordre de grandeur de 20.000 ppm.

8. Utilisation de l'alliage selon les revendications 1 à 4 comme matériau pour fabriquer des pièces détachées qui doivent présenter une température critique de corrosion locale d'au moins 80°C et une température critique de corrosion en fissures d'au moins 50°C, dans les milieux acides avec une concentration en ions chlorure de 50.000 ppm et plus, comme par exemple dans une solution de FeCl₃.

9. Utilisation de l'alliage selon les revendications 1 à 4 comme matériau pour fabriquer des pièces détachées qui doivent résister à la corrosion intercristalline dans les conditions selon ASTM G28, practice A.

10. Utilisation de l'alliage selon les revendications 1 à 4 comme matériau pour fabriquer des pièces détachées qui doivent présenter dans les conditions selon ASTM G28, practice B, à l'état recuit en solution, un taux de dénudation inférieur à 0,5 mm/a.

11. Utilisation de l'alliage selon les revendications 1 à 4 comme matériau pour fabriquer des pièces détachées gui doivent être exemptes de corrosion fissurante due à la contrainte et locale, dans les conditions d'essai agressif au gaz acide.
